# EUROPÄISCHE PATENTSCHRIFT

(11) **EP 1 201 775 B1**
(45) Veröffentlichungstag und Bekanntmachung des Hinweises auf die Patenterteilung: **28.07.2004**
(21) Anmeldenummer: 01890291.6
(22) Anmeldetag: 10.10.2001
(51) Int. Cl.: C21D 8/10, B21C 23/08

(54) **Verfahren zur Herstellung zylindrischer Hohlkörper und Verwendung derselben**
Process of manufacturing cylindrical hollow bodies and the use thereof
Procédé de fabrication de corps cylindriques creux et leur utilisation

(30) Priorität: 24.10.2000 AT 18222000
(43) Veröffentlichungstag der Anmeldung: 02.05.2002
(73) Patentinhaber: Böhler Edelstahl GmbH & Co KG, 8605 Kapfenberg (AT)
(72) Erfinder: Schneider, Reinhold, 8700 Leoben (AT); Lichtenegger, Gerhard, 8605 Kapfenberg (AT); Schirninger, Günter, 8652 Kindberg-Aumühl (AT)
(74) Vertreter: Wildhack, Helmut, Dipl.-Ing. Dr.

(56) Entgegenhaltungen:
- EP-A- 0 511 647
- EP-A- 0 638 658
- EP-A- 0 937 782
- WO-A-99/07495
- FR-A- 2 566 429
- US-A- 4 421 571

## Beschreibung

Die Erfindung betrifft ein Verfahren zur Herstellung von zylindrsichen Hohlkörpern mit kreisrundem Querschnitt unter Verwendung von massivem Vormaterial aus korrosionsbeständigen martensitischen Chromstählen insbesondere von Ringen mit hoher mechanischer Beanspruchung zumindests von Teilen der oberflächennahen Zylinderflächenzonen.
Weiters umfaßt die Erfindung die Verwendung von Strangpreßrohren aus martensitischen Chromstählen.

Ringförmige Maschinen- und Werkzeugbauteile, wie z.B. Kreisschermesser, Wälzlagerringe und dergleichen, können großen mechanischen Beanspruchungen der oberflächennahen Zylinderflächenzonen ausgesetzt sein. Jeweils hohe Belastbarkeit durch Flächenpressung, hoher Verschleißwiderstand, gute Zähigkeit und hohe Scherfestigkeit des Werkstoffes sind dabei richtungsunabhängig im Bauteil gefordert. Für besondere Einsatzgebiete ist neben den mechanischen Werkstoffeigenschaften auch eine Korrosionsbeständigkeit des Materials von großer Bedeutung, welches Eigenschaftsprofil synergetisch durch legierungstechnische Maßnahmen erreicht werden kann.

Rohre als Vormaterial für zylindrische Hohlkörper oder Ringe, welche an Zylinderflächen und/oder an den an diese angrenzenden Kanten in allen Richtungen mechanisch hochbelastbar sind, können mit unterschiedlichen Verfahren hergestellt werden, wobei die Anwendung eines bestimmten Herstellverfahrens von dessen Einsetzbarkeit für den Werkstoff, der geforderten Produkteigenschaft und/oder von dessen Wirtschaftlichkeit abhängig ist.

Höchste Materialgüte von hochlegierten Ringen oder Hohlkörpern, erstellt aus Rohren, kann erreicht werden, wenn ein Guß- oder Vormaterialblock durch Schmieden oder Walzen mit einer Verringerung des Querschnittes durch eine allseitige Warmverformung im wesentlichen senkrecht zur Achse desselben umgeformt und dabei in Längsrichtung zu einem Rundstab gestreckt wird, wonach durch ein Ausdrehen des Zentrums oder Bohren, insbesondere ein Tieflochbohren, ein Rohrstab gebildet und von diesem die Ringe abgetrennt werden. Bei der Warmumformung erfolgt ein intensives Kneten des Materials bzw. der Legierung, so daß ein in seinen Eigenschaften isotroper Werkstoff erstellbar ist. Es ist auch möglich, aus einer Schmiede- oder Walzstange jeweils einzeln, vorzugsweise durch automatisiertes Drehen oder Bohren, Hohlkörper herauszuarbeiten, wobei auch gegebenenfalls erstarrungsbedingte Zentrumsseigerungsbereiche allenfalls abgespant werden. Die derart erstellten Hohlkörper besitzen eine besondere Werkstoffgüte, allerdings sind die Herstellungskosten hoch bzw. die Fertigung aufwendig sowie der Spanabfall groß.

Es ist bekannt, gewalzte Rohre als Ausgangsmaterial für eine Fertigung von innen- oder Außenringen von Wälzlagern einzusetzen. Die DE-A-.19520833 offenbart beispielsweise ein Verfahren, bei welchem im wesentlichen ein Stranggußmaterial aus übereutektoiden Cr-Stahl mit hoher Reinheit, feinen Karbidausscheidungen und hoher Feinkörnigkeit erzeugt wird und daß die Einsatzlänge im Gußzustand und ohne Wärmebehandlung auf Umformtemperatur erwärmt und einer Rohrerzeugungsanlage, vorzugsweise mit einer Lochpresse zugeführt wird, wobei beim Lochprozeß in der umzuformenden Einzellänge ein Spannungszustand aufgebaut wird, der unter Minimierung von Scherspannungen einen möglichst hohen negativen Spannungsmittelwert aufweist. Sowohl der Spannungszustand beim Lochen zur Verhinderung des Aufreißens des Materials also auch die Einstellung eines bestimmten Gefügezustandes, wie aus der DE-C- 19734563 bekannt geworden ist, sind für die Güte der Wälzlagerringe wichtig.

Zur Herstellung von nahtlosen Rohren als Ausgangsmaterial für die Fertigung von Wälzlagerringen aus dafür üblichen Stählen kann auch ein als Schrägwalzwerk ausgebildeter Lochapparat vorgesehen sein, welchem zumindest eine Rohrwalzanlage nachgeordnet ist.

Die bekannten Rohrherstellverfahren weisen zumeist eine hohe Wirtschaftlichkeit auf, haben allerdings den Nachteil gemeinsam, daß diese für hochlegierte Werkzeugstähle, z.B. für korrosionsbeständige martensitische Chromstähle, nicht eingesetzt werden können. Derartige Stähle besitzen der Korrosionsbeständigkeit wegen Chromgehalte von größer als 12 Gew.-% und sind gegebenenfalls mit Molybdän legiert. Um bei einem thermischen Vergüten der Legierung gewünschte mechanische Eigenschaften des Werkstoffes erreichen zu können, müssen auch hohe Kohlenstoffkonzentrationen vorgesehen sein.

Hochlegierte vergütbare Stähle weisen bei Schmiedetemperatur zumeist Materialeigenschaften auf, welche ein Lochen und Rohrwalzen ausschließen. Insbesondere bei einer Erstellung und bei einem Aufweiten des Loches von Einsatzmaterial durch Dorne oder dergleichen Werkzeuge bilden sich infolge hoher Zug-und Scherspannungen Risse im Material aus, so daß eine Herstellung von Rohren mit einer gewünschten Güte nicht erfolgen kann.

Hier soll die Erfindung Abhilfe schaffen und setzt sich zum Ziel, ein Verfahren zur Herstellung von Hohlkörpern der eingangs genannten Art anzugeben, mittels welchen bei hoher Wirtschaftlichkeit eine hohe Erzeugnisgüte und Erzeugungssicherheit erreicht werden.

Weiters ist es Aufgabe der Erfindung, die Verwendung eines wirtschaftlichen Herstellverfahrens für die Fertigung von Hohlkörpern aus korrosionsbeständigen martensitischen Chromstählen aufzuzeigen.

Das Ziel wird bei einem gattungsgemäßen Verfahrens dadurch erreicht, daß in einer ersten Fertigungsstufe ein Umschmelzblock erstellt und aus diesem eine Rohrluppe gefertigt und in einer zweiten Fertigsstufe diese bei Warmverformungstemperatur durch Strangpressen mit einem Unformgrad von mindestens 6-fach zu einem Rohr verformt und dieses gegebenenfalls weiterbearbeitet wird, wonach in einer dritten Fertigungsstufe vom Rohr Hohlkörper abgenommen werden und nach einer Fertigbearbeitung derselben diese einer thermischen Vergütungsbehandlung unterworfen werden.

Ein Umschmelzblock kann weitestgehend ohne Seigerungen bezüglich der Blocklänge und über dessen Querschnitt erstellt werden. Weiters ist dieser Block verfahrensbedingt frei von groben und dessen Güte verringernden nichtmetallischen Einschlüssen sowie zentrischen Ungänzen und besitzt eine hohe Warmverformbarkeit in allen Zonen, wobei wirkungsvoll große Vertikalkomponenten der Erstarrungsrichtung die Kristallisation kennzeichnet. Erfindungsgemäß werden aus einem derartigen Block mittels Teilung in Einsatzlängen Rohrluppen gefertigt, wobei trotz hoher Güte des Blockzentrums das Einbringen der Achsialbohrung in diese vorzugsweise durch spanendes Bohren erfolgt. Der Außendurchmesser der Rohrluppen kann durch eine entsprechende Fertigung des Blockes oder durch Schmieden sowie spanabhebende Bearbeitung desselben erstellt sein. In weiterer Folge des erfindungsgemäßen Verfahrens wird eine Rohrluppe auf Umformtemperatur gebracht und durch ein Strangpressen zu einem Nahtlosrohr ausgeformt. Technisch gesehen erfolgt beim Strangpressen ein Auspressen des Materials durch einen Ringspalt. Überraschend tritt dabei auch bei den erfindungswesentlichen hochlegierten vergütbaren Stählen keine Rißbildung oder eine Riefenformung mit der Gefahr einer Rißinitiation auf. Weiters wird bei einem Auspressen eines Materials durch einen Ringspalt in allen Bereichen des Querschnittes des dabei gebildeten Rohres eine achsparallele zeilige Struktur im Werkstoff bewirkt, was nach Meinung der Fachwelt, zum Beispiel bei daraus gefertigten Wälzlagerringen, die vorwiegend radial beansprucht sind, zu vorzeitigem Verschleiß der Arbeitsflächen führt. Dieser Fachmeinung entgegengerichtet sind bei Untersuchungen eher verbesserte Standzeiten von hochbelasteten Wälzlagern festgestellt worden. Unerwartet wurde auch gefunden, daß nach dem Strangpressen die Rohre weitgehend problemlos und fehlerfrei zu solchen mit anderen Dimensionen weiterverarbeitet werden können, ohne daß, bei Anwendung einer entsprechenden Technologie, Fehler wie Risse in den oberflächennahen Zylinderflächenzonen auftreten.

Nach dem Abnehmen vom Rohr und einem Fertigbearbeiten der Hohlkörper werden diese einer thermischen Vergütebehandlung unterworfen. Dabei wurde festgestellt, daß eine Tendenz zum Materialverzug, was eine vermehrte Nacharbeit durch Schleifen bewirken kann, verringert ist.

Die mit dem erfindungsgemäßen Verfahren erreichten Vorteile bestehen, wie oben technisch dargelegt, insbesondere darin, daß mit diesem korrosionsbeständige, zylindrische Hohlkörper mit kreisrundem Querschnitt, insbesondere Kreisschermesser und Wälzlagerringe und dergleichen Teile, aus martensitischen Chromstählen mit unerwartet verbesserten Gebrauchseigenschaften höchst wirtschaftlich hergestellt werden können.

Die erfindungsgemäßen Vorteile stellen sich besonders ausgeprägt dar, wenn der Umschmelzblock aus einem korrosionsbeständigem, martensitischen Stahl gebildet wird, der in Gew.-% mit
12 bis 29 Chrom (Cr)
0,02 bis 5,9 Molybdän (Mo)
0,05 bis 0,8 Kohlenstoff (C)
0,05 bis 0,8 Stickstoff (N) Rest Eisen (Fe) und übliche Verunreinigungen mit der Maßgabe legiert ist, daß der Summenwert ( C+N)
0,1 bis 1,4 Kohlenstoff plus Stickstoff beträgt.
Durch den Stickstoffgehalt wird eine feine Mikrostruktur im geglühten Werkstoff erreicht, wodurch ein verbessertes Warmumformvermögen desselben vorliegt. Weiters unterdrückt der Gehalt an Kohlenstoff und Stickstoff in den angegebenen Grenzen im Stahl eine beim Strangpressen sich bildende zeilige Struktur, was weitgehend vollkommene Isotropie der mechanischen Materialeigenschaften im Preßling bewirkt.

Wenn, wie in günstiger Weise vorgesehen sein kann, der Umschmelzblock aus einem Stahl gebildet wird, der in Gew.%
0,3 bis 3,0 Mangan (Mn)
12, 128,0 Chrom (Cr )
0,25 bis 5,8 Molybdän (Mo)
0,01 3.0 Nickel (Ni)
0,05 bis 2,0 Vanadin (V)
0,15 bis 0,7 Kohlenstoff (C)
0,15 0,7 Stickstoff (N)
Rest Eisen (Fe) und übliche Verunreinigungen
mit der Maßgabe legiert ist, daß der Summenwert (C+N) 0,31 bis 1,1 Kohlenstoff plus Stickstoff (C+N) beträgt, werden besondert hohe Zähigkeitswerte des gehärteten und angelassenen Werkstoffs des Hohlkörpers erreicht.

Sowohl für eine Einstellung von hohen Stickstoffkonzentrationen im Stahl bis 0,8 Gew.-% als auch um besondere Reinheit bezüglich nichtmetallischer Einschlüsse in diesem einstellen zu können, ist es vorteilhaft, wenn der Umschmelzblock als unter erhöhtem Druck- Elektro-Schlacke- Umschmelzblock (DESU-Block) erstellt wird.

Hohe Sicherheit gegen ein Auftreten von Innenrissen in der Rohrwand wird erreicht, wenn die Rohrluppe durch spanabhebendes Ausarbeiten einer zentrischen Bohrung aus einem massiven Vormaterial hergestellt wird. In der Anlage werden beim Anstauchen der Rohrluppe und beim Pressen selbst jeweils in Radialrichtung Druckspannungen aufgebaut, was einer Rißbildung bei der Verformung vorbeugt.

Es kann für ein Anpassen an gewünschte Dimensionen der Hohlkörper günstig sein, wenn in der zweiten Fertigungsstufe eine Weiterverformung des stranggepreßten Rohres durchgeführt wird. Dadurch ist es möglich, erforderliche Querschnittsabmessungen des Rohres genau einzuhalten und demzufolge geringe Abspanverluste und dergleichen Bearbeitungszeiten bei einer Hohlkörperfertigung zu erreichen.

Die weitere Aufgabe der Erfindung wird gelöst durch eine Verwendung von Rohren, welche aus massivem Vormaterial aus korrosionsbeständigen, martensitischen Chromstählen durch Umformung mittels Strangpressens einer aus einem Umschmelzblock erstellten Rohrluppe hergestellt sind, zur Herstellung von Hohlkörpern mit kreisrundem Querschnitt mit hoher mechanischer Beanspruchung von zumindest Teilen der oberflächennahen Zylinderflächenzonen, insbesondere für Kugellagerringe und Ringkörper von Achsialtrieben und Kugelspindeln.

Nach obiger Technologie gefertigte Hohlkörper weisen nicht nur unerwartet hohe Materialgüte auf sondern es wird auch eine außerordentlich große Wirtschaftlichkeit dieser Erzeugung erreicht, weil die zentrische Bohrung schon im rohrförmigen Vormaterial vorliegt und sowohl die Bearbeitungszeit als auch Spananfall gering sind. Es war durchaus überraschend, daß Rohre aus korrosionsbeständigen, martensitischen Chromstählen mittels Strangpressens derart erstellbar sind, daß daraus eine hochwirtschaftliche Herstellung von Hohlkörpern, die eine besondere Güte aufweisen müssen, möglich ist.

Wenn, wie erfindungsgemäß vorgesehen, der korrosionsbeständige, martensitische Stahl aus einer Legierung enthaltend in Gew.-%
12 bis 24 Chrom (Cr)
0,02 bis 5,9 Molybdän (Mo)
0,05 bis 0,8 Kohlenstoff (C)
0,05 bis 0,8 Stickstoff (N)
0,1 bis 1,4 Kohlenstoff plus Stickstoff (C+N) gegebenenfalls
0,3 bis 3,0 Mangan (Mn)
0,01 bis 3,0 Nickel (Ni)
0,05 bis 2,0 Vanadin (V)
Rest Eisen (Fe) und übliche Verunreinigungen
gebildet ist, können im Vergleich mit der Herstellung gemäß dem Stand der Technik ein besonders hohes Materialausbringen und wesentlich geringere Bearbeitungsaufwendungen erreicht werden.

Obwohl geringerer Spanabfall gegeben ist, kann es fertigungsrechnisch und gütesteigernd für den Bereich der Innenbohrung günstig sein, wenn die Rohre durch Strangpressen einer Rohrluppe, welche eine durch spanende Bearbeitung erstellte Bohrung aufweist, bei Warmumformtemperatur hergestellt sind.

Die wirtschaftliche Fertigung der Hohlkörper kann weiter gesteigert werden, wenn die Rohre durch eine weitere bzw. nachfolgende formgebende Behandlung dimensioniert und/oder kalibriert sind. Dadurch ist es möglich, nur geringe Abspanungen, gegebnenefalls durch Schleifen an den Zylinderflächen, vorzusehen. Überraschend wurde auch festgestellt, daß die damit geschaffene Arbeitszone offenbar durch eine unmittelbare Eingriffswirkung der Verformungswerkzeuge eine besonders hohe Güte aufweist.

Im folgenden wird die Erfindung anhand von lediglich einem vergleichenden Ausführungsbeispiel näher erläutert.
Ein Druck-Elektro-Schlacke-Umschmelzblock mit in Tabelle 1 angegebenen Konzentrationen der Legierungelemente wurde erstellt. Weiters sind in Tabelle 1 auch die Legierungsgehalte eines Vergleichsstahles angegeben.

| | C | Si | Mn | Cr | Mo | N | C+N |
|---|---|---|---|---|---|---|---|
| DESU-Werkstoff | 0,32 | 0,6 | 0,3 | 15,0 | 1,0 | 0,4 | 0,72 |
| DIN-Werkstoff Nr.1.4125 | 1,05 | 0,4 | 0,4 | 17,0 | 0,5 | ---- | ---- |

Von einem DESU-Werkstoff und vom Vergleichsstahl wurden Rundstangen mit einem Durchmesser von 200 mm und einer Länge von 2 m gefertigt und als Einsatzmaterial mit 100% bewertet.

Die DESU-Rundstange wurde durch achsnormales Sägen in vier Teile geteilt, worauf jeweils ein Ausbohren eines Loches mit einem Durchmesser von 46 mm φ erfolgte.Das Strangpressen der Rohrluppe erfolgte nach dem Erwärmen auf Schmiedetemperatur zu Rohren mit einem Außendurchmesser von 69 mm φ und einem Innendurchmesser von 45 mm φ, wobei 25,5 m verwendbares Rohrmaterial mit endabmessungsnahem Querschnitt für die Hohlkörperfertigung erstellt wurde.

Die Vergleichsstahlstange ( DIN Werkstoff Nr. 1.4125) wurde im Walzwerk zu einem Rundstab mit einem Durchmesser von 70 mm φ gewalzt, woraus sich 15 m verwendbares Rundmaterial ergab, welches durch Tieflochbohren mit einer Bohrung mit einem Durchmesser von 45 mm φ bearbeitet wurde.

Das Ausbringen vom Rundstangenmaterial auf Rohrvormaterial für die Hohlkörperfertigung lag beim erfindungsgemäßen Verfahren bei ca. 87 %, hingegen wurde ein solches bei einer Fertigung einer Vollstange und einem Ausbohren desselben von 51% ermittelt.

Die Werkstoffuntersuchungen des stickstoffhaltigen martensitischen Stahles gem. Tabelle 1 erbrachten ein feines isotropes Glühgefüge mit besonderer Eignung für ein Strangpressen, hingegen waren im Vergleichswerkstoff gem. Tabelle 1 im geglühten Zustand eutektische Karbide vorhanden, welche die Warmumformbarkeit des Stahles und insbesondere letztlich in vergütetem Zustand die Gebrauchseigenschafgten des Teiles nachteilig beeinflußten.

## Patentansprüche

1. Verfahren zur Herstellung von zylindrischen Hohlkörpern mit kreisrundem Querschnitt unter Verwendung von massivem Vormaterial aus korrosionsbeständigen, martensitischen Chromstählen, insbesondere von Ringen mit hoher mechanischer Beanspruchung zumindest von Teilen der oberflächennahen Zylinderflächenzonen, wobei in einer ersten Fertigungsstufe ein Umschmelzblock erstellt und aus diesem eine Rohrluppe gefertigt und in einer zweiten Fertigungsstufe diese bei Warmverformungstemperatur durch Strangpressen mit einem Umformgrad von mindestens 6-fach zu einem Rohrkörper verformt und dieser gegebenenfalls weiterbearbeitet wird, wonach in einer dritten Fertigungsstufe vom Rohr Hohlkörper abgenommen und nach einer Fertigbearbeitung derselben diese einer thermischen Vergütungsbehandlung unterworfen werden.

2. Verfahren nach Anspruch 1, wobei der Umschmelzblock aus einem korrosionsbeständigen, martensitischen Stahl gebildet wird, der in Gew.-% mit
12 bis 29 Chrom (Cr)
0,02 bis 5,9 Molybdän (Mo)
0,05 bis 0,8 Kohlenstoff (C)
0,05 bis 0,8 Stickstoff (N)
Rest Eisen (Fe) und übliche Verunreinigungen
mit der Maßgabe legiert ist, dass der Summenwert (C+N) 0,1 bis 1,4 Kohlenstoff plus Stickstoff (C+N) beträgt.

3. Verfahren nach Anspruch 1, wobei der Umschmelzblock aus einem Stahl gebildet ist, der in Gew.-% mit
0,3 bis 3,0 Mangan (Mn)
12,1 bis 28,0 Chrom (Cr)
0,25 bis 5,8 Molybdän (Mo)
0,01 bis 3,0 Nickel (Ni)
0,05 bis 2,0 Vanadin (V)
0,15 bis 0,7 Kohlenstoff (C)
0,15 bis 0,7 Stickstoff (N)
Rest Eisen (Fe) und übliche Verunreinigungen
mit der Maßgabe legiert ist, dass der Summenwert ( C+N) 0,31 bis 1,1 Kohlenstoff plus Stickstoff ( C+N) beträgt.

4. Verfahren nach einem der Ansprüche 1 bis 3, wobei der Umschmelzblock als unter erhöhtem Druck Elektroschlacke Umschmelz Block (DESU-Block) erstellt wird.

5. Verfahren nach einem der Ansprüche 1 bis 4, wobei die Rohrluppe durch spanabhebendes Ausarbeiten einer zentrischen Bohrung aus einem massiven Vormaterial hergestellt wird.

6. Verfahren nach einem der Ansprüche 1 bis 5, wobei in der zweiten Fertigungsstufe eine Weiterverformung des Rohres durchgeführt wird.

7. Verwendung von Rohren, welche aus massivem Vormaterial aus korrosionsbeständigen, martensitischen Chromstählen durch Umformung mittels Strangpressens einer aus einem Umschmelzblock erstellten Rohrluppe hergestellt sind, zur Herstellung von thermisch vergüteten Hohlkörpern mit kreisrundem Querschnitt mit hoher mechanischer Beanspruchung von zumindest Teilen der oberflächennahen Zylinderflächenzonen und zwar Wälzlagerkomponenten, Ringkörper von Achsialtrieben und Kugelspindeln

8. Verwendung von Hohlkörpern nach Anspruch 7, **dadurch gekennzeichnet, dass** der korrosionsbeständige, martensitische Stahl aus einer Legierung enthaltend in Gew.-%
12 bis 24 Chrom (Cr)
0,02 bis 5,9 Molybdän (Mo)
0,05 bis 0,8 Kohlenstoff (C)
0,05 bis 0,8 Stickstoff (N)
0,1 bis 1,4 Kohlenstoff plus Stickstoff (C+N) gegebenenfalls
0,3 bis 3,0 Mangan (Mn)
0,01 bis 3,0 Nickel (Ni)
0,05 bis 2,0 Vanadin (V)
Rest Eisen (Fe) und übliche Verunreinigungen
gebildet ist.

9. Verwendung von Hohlkörpern nach Anspruch 7 oder 8, **dadurch gekennzeichnet, dass** diese Rohre durch Strangpressen einer Rohrluppe, welche eine durch spanende Bearbeitung erstellte Bohrung aufweist, bei Warmumformtemperatur hergestellt sind.

10. Verwendung von Hohlkörpern nach Anspruch 7 bis 9, **dadurch gekennzeichnet, dass** diese Rohre durch eine weitere bzw. nachfolgende formgebende Behandlung dimensioniert und/oder kalibriert sind.

## Claims

1. A method for the manufacture of cylindrical hollow bodies of circular cross-section using solid starting material composed of corrosion-resistant martensitic chromium steels, in particular of rings with high mechanical loading at least of parts of the cylindrical surface zones near the surface, in which method a remelting block is prepared and a tubular ingot produced therefrom in a first manufacturing step, which tubular ingot is, in a second manufacturing step, deformed at a hot-forming temperature by extrusion with a degree of deformation of at least six times to form a tubular body which is optionally processed further, after which in a third manufacturing step hollow bodies are taken off the tube and, after finish-machining, are subjected to a heat treatment.

2. A method according to Claim 1, in which the remelting block is formed from a corrosion-resistant martensitic steel alloyed with
12 to 29 wt.% chromium (Cr);
0.02 to 5.9 wt.% molybdenum (Mo);
0.05 to 0.8 wt.% carbon (C);
0.05 to 0.8 wt.% nitrogen (N);
remainder iron (Fe) and the usual impurities,
wherein the sum (C+N) has a value of 0.1 to 1.4 carbon plus nitrogen (C+N).

3. A method according to Claim 1, in which the remelting block is formed from a steel alloyed with
0.3 to 3.0 wt.% manganese (Mn);
12.1 to 28.0 wt.% chromium (Cr);
0.25 to 5.8 wt.% molybdenum (Mo);
0.01 to 3.0 wt.% nickel (Ni);
0.05 to 2.0 wt.% vanadium (V);
0.15 to 0.7 wt.% carbon (C);
0.15 to 0.7 wt.% nitrogen (N);
remainder iron (Fe) and the usual impurities,
wherein the sum (C+N) has a value of 0.31 to 1.1 carbon plus nitrogen (C+N).

4. A method according to any one of Claims 1 to 3, in which the remelting block is prepared as an electroslag remelting under high pressure block (ESRP block).

5. A method according to any one of Claims 1 to 4, in which the tubular ingot is produced by machining out a central bore from a solid starting material.

6. A method according to any one of Claims 1 to 5, in which further deformation of the tube is carried out in the second manufacturing step.

7. Use of tubes produced from a solid starting material composed of corrosion-resistant martensitic chromium steels by extrusion-forming of a tubular ingot prepared from a remelting block for manufacturing heat-treated hollow bodies of circular cross-section with high mechanical loading at least of parts of the cylindrical surface zones near the surface, specifically roller-bearing components, annular bodies of axial drives and sphere spindles.

8. Use of hollow bodies according to Claim 7, **characterised in that** the corrosion-resistant martensitic steel is formed from an alloy containing
12 to 24 wt.% chromium (Cr);
0.02 to 5.9 wt.% molybdenum (Mo);
0.05 to 0.8 wt.% carbon (C);
0.05 to 0.8 wt.% nitrogen (N);
0.1 to 1.4 wt.% carbon plus nitrogen (C+N);
optionally
0.3 to 3.0 wt.% manganese (Mn);
0.01 to 3.0 wt.% nickel (Ni);
0.05 to 2.0 wt.% vanadium (V);
remainder iron (Fe) and the usual impurities.

9. Use of hollow bodies according to Claim 7 or 8, **characterised in that** these tubes are produced by extrusion, at hot-forming temperature, of a tubular ingot having a machined bore.

10. Use of hollow bodies according to Claim 7 to 9, **characterised in that** these tubes are dimensioned and/or calibrated by a further or subsequent shaping treatment.

## Revendications

1. Procédé de fabrication de corps cylindriques creux de section transversale circulaire utilisant un produit de départ massif en acier chromé martensitique résistant à la corrosion, en particulier de bagues à forte sollicitation mécanique d'au moins des parties des zones cylindriques proches de la surface, dans lequel, lors d'une première étape de fabrication, un lingot refondu est élaboré et une ébauche de tube est fabriquée à partir de ce lingot refondu et, lors d'une deuxième étape de fabrication, cette ébauche de tube est déformée à chaud par filage avec un taux de déformation supérieur ou égal à 6 pour donner un corps tubulaire, celui-ci étant ensuite éventuellement soumis à des traitements complémentaires, après quoi, lors d'une troisième étape de fabrication, un corps creux est prélevé du tube et soumis, après usinage de finition, à un traitement thermique de trempe et revenu.

2. Procédé selon la revendication 1, **caractérisé en ce que** le lingot refondu est formé dans un acier martensitique résistant à la corrosion, contenant
12 à 29 % en poids de chrome (Cr)
0,02 à 5,9 % en poids de molybdène (Mo)
0,05 à 0,8 % en poids de carbone (C)
0,05 à 0,8 % en poids d'azote (N)
et, pour le reste, du fer (Fe) et les impuretés usuelles,
la somme (C+N) (carbone + azote) étant comprise entre 0,1 et 1,4 % en poids.

3. Procédé selon la revendication 1, **caractérisé en ce que** le lingot refondu est formé dans un acier contenant
0,3 à 3,0 % en poids de manganèse (Mn)
12,1 à 28,0 % en poids de chrome (Cr)
0,25 à 5,8 % en poids de molybdène (Mo)
0,01 à 3,0 % en poids de nickel (Ni)
0,05 à 2,0 % en poids de vanadium (V)
0,15 à 0,7 % en poids de carbone (C)
0,15 à 0,7 % en poids d'azote (N)
et, pour le reste, du fer (Fe) et les impuretés usuelles,
la somme (C+N) (carbone + azote) étant comprise entre 0,31 et 1,1 % en poids.

4. Procédé selon l'une des revendications 1 à 3, **caractérisé en ce que** le lingot refondu est élaboré par refusion sous laitier électroconducteur sous pression élevée (PESR).

5. Procédé selon l'une quelconque des revendications 1 à 4, **caractérisé en ce que** l'ébauche de tube est obtenue par usinage avec enlèvement de copeaux d'un perçage central dans un produit de départ massif.

6. Procédé selon l'une quelconque des revendications 1 à 5, **caractérisé en ce que** le tube est soumis à une déformation supplémentaire lors de la seconde étape de fabrication.

7. Utilisation de tubes fabriqués à partir d'un produit de départ massif en acier chromé martensitique résistant à la corrosion par déformation par filage d'une ébauche de tube obtenue à partir d'un lingot refondu, pour fabriquer des corps creux soumis à un traitement thermique de trempe et revenu, de section transversale circulaire et à forte sollicitation mécanique d'au moins des parties des zones cylindriques proches de la surface, à savoir des composants de paliers à roulement, des corps annulaires pour butée axiale et vis à billes.

8. Utilisation de corps creux selon la revendication 7, **caractérisée en ce que** l'acier martensitique résistant à la corrosion consiste en un alliage contenant
12 à 24 % en poids de chrome (Cr)
0,02 à 5,9 % en poids de molybdène (Mo)
0,05 à 0,8 % en poids de carbone (C))
0,05 à 0,8 % en poids d'azote (N)
0,1 à 1,4 % en poids de carbone + azote (C+N) éventuellement
0,3 à 3,0 % en poids de manganèse (Mn)
0,01 à 3,0 % en poids de nickel (Ni)
0,05 à 2,0 % en poids de vanadium (V)
et, pour le reste, du fer (Fe) et les impuretés usuelles.

9. Utilisation de corps creux selon la revendication 7 ou la revendication 8, **caractérisée en ce que** ces tubes sont fabriqués par filage à chaud d'une ébauche de tube qui présente un perçage obtenu par usinage avec enlèvement de copeaux.

10. Utilisation de corps creux selon les revendications 7 à 9, **caractérisée en ce que** ces tubes sont dimensionnés et/ou calibrés par un traitement de façonnage supplémentaire ou ultérieur.
